# EUROPÄISCHE PATENTSCHRIFT

(11) **EP 0 298 188 B1**
(45) Veröffentlichungstag und Bekanntmachung des Hinweises auf die Patenterteilung: **14.11.1990**
(21) Anmeldenummer: 88101988.9
(22) Anmeldetag: 11.02.1988
(51) Int. Cl.: G03C 1/79

(54) **Trägermaterial für fotografische Schichten**
Base for photographic coatings
Support pour couches photographiques

(30) Priorität: 20.06.1987 DE 3720518
(43) Veröffentlichungstag der Anmeldung: 11.01.1989
(73) Patentinhaber: Felix Schoeller jr Foto- und Spezialpapiere GmbH & Co. KG, 49086 Osnabrück (DE)
(72) Erfinder: Dethlefs, Ralf-Burkhard, Dr.Dipl.-Chem., D-4516 Bissendorf (DE); Scholz, Bernd, Dipl.-Ing., D-4500 Osnabrück (DE); Wysk, Wolfram, Dipl.-Ing., D-4513 Belm (DE); Miefert, Elke, Dipl.-Ing., D-4900 Herford (DE)
(74) Vertreter: Rücker, Wolfgang

(56) Entgegenhaltungen:
- GB-A- 634 550
- US-A- 3 165 411
- US-A- 3 222 314
- RESEARCH DISCLOSURE, Nr. 191, März 1980, Nr. 19158, Seite 118, Industrial Opportunities Ltd, Havant, Hampshire, GB; I.H. CRAWFORD et al.: "Resin coated photographic papers"

## Beschreibung

Die Erfindung betrifft ein Trägermaterial für fotografisches Schichten bestehend aus einem mittels Schmelzextrusionsbeschichtung ein- oder beidseitig mit Polyolefinharz überzogenem Papier oder Filmmaterial.

Polyolefinbeschichtete fotografische Trägermaterialien bestehen überlicherweise aus einem geleimten Basispapier mit vorzugsweise auf beiden Seiten aufgebrachten wasserfesten Polyolefinharzschichten. In einer verbreiteten Ausführungsform bestehen die Polyolefinharzschichten aus Polyethylen und werden mittels Extrusionsbeschichtung auf das Papier gebracht (J. Appl Photographic Engineering 5. (1979) S. 110-117).

Auf einer der Polyolefinharzschichten (Vorderseitenschicht) werden dann nach einer zur Haftungsvermittlung erforderlichen Vorbehandlung der Schichtoberfläche eine oder mehrere fotografische Schichten aufgebracht. Bei diesen fotografischen Schichten kann es sich sowohl um solche für Schwarz/Weiß- als auch für Farbfotografie mit zugehörigen Hilfsschichten handeln.

Die Vorderseitenschicht enthält üblicherweise lichtreflektierendes Weißpigment, vorzugsweise ein Titandioxid sowie gegebenenfalls Farbpigmente, optische Aufheller und weitere Zusätze wie Dispergierhilfsmittel für die Pigmente, Trennmittel, Gleitmittel, Anitioxidantien, Antistatika oder dergleichen.

Die auf der den lichtempfindlichen Schichten entgegengesetzten Papierseite angeordnete Kunstharzschicht (Rückseitenschicht) ist vorzugsweise nicht pigmentiert. Sie kann aber auch Pigment und andere Zusätze enthalten, die sich als der Verwendung des beschichteten Papieres als fotografisches Trägermaterial ergeben und die grundsätzlich denen der Vorderseitenschicht entsprechen können.

Zwischen der Vorderseitenschicht und den eigentlichen fotografischen Schichten können sich zusätzliche Funktionsschichten befinden, die beispielsweise die Haftung der fotografischen Schichten verbessern oder eine andere durch die Verwendung des Materials bedingte Funktion erfüllen.

Auch die Rückseitenschicht kann noch mit weiteren Funktionsschichten überzogen werden, die beispielsweise die Beschreibbarkeit, die Leitfähigkeit, die Verklebbarkeit, die Planlage oder andere Eigenschaften des Trägermaterials verbessern.

Um zu erreichen, daß ein beidseitig mit Polyolefin beschichteter fotografischer Papierträger nach einer einseitigen Aufbringung fotografischer Schichten keine unerwünscht starke Krümmung zur Vorderseite hat, wird üblicherweise bei der Polyolefinbeschichtung so verfahren, daß die Vorderseitenschicht überwiegend aus einem Polyolefin geringerer Dichte (z.B. LDPE) besteht, während die Rückseitenschicht überwiegend aus einem Polyolefin höherer Dichte (z.B. HDPE) besteht. (J. Appl. Photographic Engineering 7. (1981) S. 71).

Die Beschichtung fotografischer Basispapiere mit Polyolefin geschieht im allgemeinen als Schmelzbeschichtung mit Hilfe von Extrusionsbeschichtungsanlagen mit Breitschlitzdüse. Dieses Verfahren ist sowohl als Einzelbeschichtungs- als auch als Mehrfachbeschichtungsverfahren bekannt. Hilfsschichten und zusätzliche Funktionsschichten können mit Hilfe aller bekannten Beschichtungsverfahren sowohl in getrennten Beschichtungsanlagen als "in line" mit der Extrusionsbeschichtung (EP 21749) aufgetragen werden.

Es ist allgemein bekannt, daß die Ausgestaltung fotografischer Trägermaterialien in verschiedener Hinsicht von geschmacklichen Erwägungen bestimmt wird. Dies gilt beispielsweise für die Abtönung sowohl des Basispapiers als auch der Vorderseitenschicht mit kleinen Mengen von Farbstoffen oder Farbpigmenten. Dies gilt in besonderer Weise auch für die Gestaltung der Oberfläche der Vorderseitenschicht. Es sind sowohl hochglänzende als auch matte und strukturierte Oberflächen bekannt. Dabei kann der Rauhigkeitsgrad bzw. die Oberflächenstruktur mit Hilfe unterschiedlich gestalteter Kühlwalzen sehr präzise festgelegt und auf verschiedene Kundenvorstellungen abgestimmt werden.

Jedes Beschichtungsverfahren wie auch jedes Beschichtungsmaterial ist mit artspezifischen Vorteilen und Nachteilen behaftet, die dem Fachmann wohlbekannt sind und ihn veranlassen, von Fall zu Fall zu entscheiden, welches Verfahren und welches Material in welcher Kombination für ein bestimmtes fotografisches Trägermaterial zur Anwendung kommt. Dem Fachmann ist außerdem bekannt, daß er bestimmte Zusatzstoffe, die in der Kunststoff- oder Papierindustrie üblich sind, vermeiden muß, weil sie mit Bestandteilen der fotografischen Schichten in Reaktion treten können und daher in fotografischen Trägermaterialien störend sind und sogar zur Unbrauchbarkeit des Trägermaterials führen können, während andere für die Herstellung von polyolefinharzbeschichteten Trägermaterialien für fotografische Schichten unentbehrlich sind. Zur letzteren Gruppe gehören beispielsweise Weißpigmente wie vorzugsweise Titanoxide, farbige Pigmente, Dispergiermittel für Pigmente, Antioxidantien, optische Aufheller oder einige Verarbeitungshilfsmittel.

Bestimmte Verarbeitungshilfsmittel, die auch als Gleit- oder Trennmittel bekannt sind, werden den meisten Polyolefinbeschichtungsmassen für fotografische Schichtträger beigemischt und sind insbesondere bei solchen Beschichtungsmassen unentbehrlich, die mit Hilfe einer glänzenden Kühlwalze zu Schichten mit glänzender Oberfläche verarbeitet werden. Zu diesen Trennmitteln zählen Stearinsäure, Glycerinstearate, Metallsalze von höheren Fettsäuren oder Amide von höheren Fettsäuren. Sehr verbreitet bei polyolefinbeschichteten Papieren für fotografische Zwecke sind Zusätze von Magnesiumstearat, Zinkstearat, Aluminiumstearat oder Erucasäureamid. Es ist ferner bekannt, Polyethylenglykol als Trennmittel in Polyolefinbeschichtungsmassen zu verwenden.

Eine wichtige Funktion dieser Trennmittel ist es, eine leichte und gleichmäßige Abtrennung des extrudierten Polyolefinfilms von der Kühlwalze sicherzustellen. Bei Abwesenheit solcher Trennmittel geschieht die Ablösung des Polyolefinfilms von der Kühlwalze nicht immer gleichmäßig sondern in kurzen rhythmischen Intervallen, und es bilden sich quer zur Bahnrichtung verlaufend feine Erhebungen aus. Diese haarfeinen Erhebungen sind durch übliche Tastmethoden zur Messung des Oberfiächenprofiis nicht erfaßbar, sind aber auf glänzenden Oberflächen bei schrägem Lichteinfall deutlich als feine Linien sichtbar, die parallel zueinander verlaufen und einen Abstand von etwa 1 mm voneinander haben. Deshalb werden sie auch als "Notenlinien" bezeichnet. Die "Notenlinien" treten im allgemeinen bei Beschichtungsgeschwindigkeiten auf, die größer als 70-80 m/min sind und verstärken sich mit steigender Geschwindigkeit.

Nur durch Zusatz eines oder mehrerer der genannten Trennmittel zur Beschichtungsmasse wird die Herstellung von hochglänzenden Oberflächen im Extrusionsbeschichtungsverfahren überhaupt erst möglich. Dabei ist der Trennmittelzusatz in etwa proportional der Beschichtungsgeschwindigkeit, d.h. höhere Beschichtungsgeschwindigkeiten erfordern höhere Zusatzmengen an Trennmittel. Mengen zwischen 0,5 und 1 Gew.-% bezogen auf die Beschichtungsmasse sind durchaus üblich.

Jeder Zusatz von Gleit- oder Trennmitteln ist jedoch mit Nachteilen verbunden. Durch Trennmittel wird nicht nur das Ablösen des Polyolefinfilms von der Kühlwalze erleichtert sondern die Haftung des Polyolefinfilms am Basispapier geschwächt. Darüber hinaus schwitzen die Trennmittel infolge der hohen Extrusionstemperaturen aus. Die Dämpfe kondensieren teilweise an Maschinenteilen und das Kondensat kann auf die Bahn tropfen. Im ungünstigen Fall entstehen fettartige Ablagerungen auf der Kühlwalze und werden von dort auf die Polyolefinoberfläche übertragen, wo sie nicht nur als Glanzfehler sichtbar sind sondern auch die Ausbildung und Haftung später aufgebrachter fotografischer Schichten beeinträchtigen.

Während die sogenannten "Notenlinien" naturgemäß nur bei glänzenden Polyolefinoberflächen beobachtet werden, sind Ausschwitzerscheinungen mit unangenehmen Ablagerungen auf der Kühlwalze sowohl bei glänzenden als auch bei strukturierten oder matten Oberflächen nachteilig. Es besteht deshalb ein starkes Interesse, einen Weg zur Verminderung der Trennmittelzusätze zu finden. Insbesondere besteht ein Bedürfnis, die sehr stark zu Ablagerungen neigenden Fettsäureamide und Fettsäureester völlig zu eliminieren und trotzdem bei wirtschaftlichen Arbeitsgeschwindigkeiten fehlerfreie hochglänzende Oberflächen herstellen zu können. Dabei ist es besonders erwünscht, matte oder glänzende Oberflächen mit derselben Beschichtungsmischung herstellen zu können, um bei einem Wechsel der Oberflächenstruktur (Kühlwalzenwechsel) nicht unnötigerweise auch die Beschichtungsmischung wechseln zu müssen.

Aufgabe der Erfindung ist es daher, ein polyolefinbeschichtetes Trägermaterial für fotografische Schichten zur Verfügung zu stellen, das die beschriebenen Nachteile nicht hat. Insbesondere ist es Aufgabe der Erfindung, einen polyolefin-beschichteten Schichtträger ohne sogenannte "Notenlinien" herzustellen, der deutlich weniger Trennmittel in der äußeren Polyolefinschicht enthält, und eine Polyolefinbeschichtungsmasse zur Verfügung zu stellen, die sich ohne Einschränkung sowohl für matte Oberflächen als auch für die Erzeugung von fehlerfreien hochglänzenden Oberflächen eignet.

Es ist des weiteren Aufgabe der Erfindung, ein Verfahren zur Herstellung von polyolefinbeschichteten Schichtträgern für fotografische Zwecke vorzuschlagen, bei dem keine störende Ausschwitzung von Trennmittel auftritt und das unter ökonomisch akzeptablen Produktionsbedingungen die Erzeugung von fehlerfreien hochglänzenden Oberflächen ermöglicht. Als ökonomisch akzeptable Produktionsbedingung gilt dabei eine Beschichtungsgeschwindigkeit von mehr als 100 m/min

Diese Aufgabe wird erfindungsgemäß bei einem Trägermaterial für fotografische Schichten der gattungsgemäßen Art dadurch gelöst, daß wenigstens eine der äußeren Polyolefinschichten ein fluorhaltiges Polymer enthält. In einer bevorzugten Ausführungsform ist das beigemischte fluorhaltige Polymer ein Polymerisat oder Copolymerisat von Vinylfluorid, Vinylidenfluorid, Trifluorchlorethylen oder Hexafluorpropylen, das 30 - 76 Gew.-% Fluor enthält und in einer Zusatzmenge von 40 bis 1500 ppm der Polyolefinbeschichtungsmasse beigemischt ist

In Weiterbildung der Erfindung ist demzufolge ein wenigstens einseitig mit Polyolefin überzogenes Material, beispielsweise Papier, dessen Polyolefinüberzug ein fluorhaltiges Polymer enthält, wobei ein Polymer bevorzugt ist, das 30 - 76 Gew.-% Fluor enthält und der Polyolefinbeschichtungsmasse in einer Menge von 40 bis 1500 ppm beigemischt wurde.

Erfindungsgemäß ist insbesondere das Trägerpapier für fotografische Schichten auf der der fotografischen Schicht benachbarten Polyolefinschicht (Vorderseitenschicht) ein Polymerisat oder Copolymerisat von Vinylfluorid, Vinylidenfluorid, Trifluorchlorethylen oder Hexafluorpropylen in einer Menge von 40 - 1500 ppm enthält.

Gegenstand der Erfindung ist ferner ein Verfahren zur Herstellung eines polyolefinbeschichteten Trägermaterials für fotografische Schichten mittels Extrusionsbeschichtung, das dadurch gekennzeichnet ist, daß wenigstens in die zur Beschichtung der Vorderseite verwendete Polyolefinbeschichtungsmasse ein fluorhaltiges Polymer in Form einer Vormischung eingemischt wird. Dabei beträgt die eingemischte Menge an fluorhaltigem Polymerisat vorzugsweise 40 - 1500 ppm bezogen auf die Polyolefinbeschichtungsmasse und ist ein Polymerisat oder Copolymerisat mit einem Fluorgehalt von 30 bis 76 Gew.-%.

Das erfindungsgemäß mit Polyolefin beschichtete Basismaterial ist vorzugsweise ein fotografisches Basispapier, das in bekannter Weise innerlich geleimt ist und eine Oberflächenleimung erhalten hat. Das Basismaterial kann aber auch ein Papier aus synthetischem Fasermaterial oder Filmmaterial sein.

Die Polyolefinbeschichtung erfolgt in bekannter Weise mittels Extrusionsbeschichtung. Dabei kann eine Seite des Materials mehrere übereinanderliegende Polyolefinschichten erhalten. Es kann sich auch unter einer Polyolefinschicht eine .andere Schicht,- beispielsweise eine übliche Barytschicht, eine mit Elektronenstrahlen gehärtete Schicht, eine Haftung vermittelnde Schicht oder eine Sperrschicht befinden, und es können auf der Polyolefinschicht weitere bekannte Schichten angebracht sein bevor eine fotografische Schicht darüber gelegt wird.

Das fluorhaltige Polymer wird zweckmäßigerweise zunächst zu einer 1 - 5 Gew.-% Fluorpolymer enthaltenden Vormischung mit Polyolefin verknetet, granuliert und in dieser Form der übrigen Beschichtungsmischung vor der Extrusion beigemischt. Bevorzugtes Polyolefin für die Herstellung der Vormischung ist Polyethylen, insbesondere ein Polyethylen mit niedriger Dichte, sogenanntes LDPE.

Das erfindungsgemäß der Polyolefinmischung beigemischte fluorhaltige Polymer ist bevorzugt ein Polymerisat oder Copolymerisat von fluorhaltigen Monomeren wie Vinylfluorid, Vinylidenfluorid, Trifluorchlorethylen oder Hexafluorpropylen. In untergeordneter Menge können auch andere fluorhaltige Monomere zur Herstellung des Polymers verwendet worden sein, beispielsweise eignet sich auch ein Copolymerisat aus Vinylidenfluorid, Hexafluorpropylen und Tetrafluorethylen als Zusatz für erfindungsgemäße Schichten. Darüber hinaus kann das fluorhaltige Polymer in untergeordneten Mengen auch nicht-fluorhaltige Monomere beispielsweise Ethylen, Vinylchlorid, Acrylsäure oder andere enthalten.

Das Molekulargewicht des fluorhaltigen Polymers ist in einem weiten Bereich variabel. Polymere mit einem Molekulargewicht von 5000 wurden ebenso mit gutem Ergebnis verwendet wie solche mit einem mittleren Molekulargewicht von 500 000.

In einer besonders bevorzugten Ausgestaltungsform der Erfindung ist die Polyolefinharzschicht, die das fluorhaltige Polymer enthält, eine weißes Pigment enthaltende Polyolefinschicht. Darin ist das weiße Pigment üblicherweise ein Titandioxid-Pigment vom Rutil- oder Anatas-Typ oder eine Titandioxid enthaltende Mischung mit anderen weißen Pigmenten. Die in Extrusionsbeschichtungsmassen verwendeten Weißpigmente sind in der Regel solche, die eine anorganische oder organische oder anorganische und organische Oberflächenbehandlung erhalten haben. In der Schicht können neben weißem Pigment kleine Mengen von farbigen Pigmenten, Dispergierhilfsmittel, optische Aufheller, Antioxidantien oder sonstige in Verbindung mit fotografischen Schichtträgern bekannte Zusatzmittel enthalten sein.

In einer weiteren Ausgestaltungsform der Erfindung enthält die Polyolefinschicht eine Trennmittelkombination bestehend aus dem fluorhaltigen Polymer und einem Polyetherglykol. Bei dem Polyetherglykol handelt es sich um ein Polyethylenglykol mit einem Molekulargewicht zwischen 200 und 35 000 oder um ein Polypropylenglykol mit einem Molekulargewicht zwischen 400 und 10 000 oder um ein Ethylenoxid/Propylenoxid-Copolymer mit einem Molekulargewicht zwischen 400 und 30 000. Die Menge des verwendeten Polyetherglykols liegt zwischen 10 und 500 ppm bezogen auf die komplette Beschichtungsmischung.

Erfindungsgemäße Polyolefinbeschichtungsmassen mit einem Zusatz von fluorhaltigem Polymer zeigen im Vergleich zu allen bisher bekannten Mischungen deutliche Verarbeitungsvorteile. Fettsäurederivate als Trennmittel sind entbehrlich und es lassen sich nach Wunsch matte und glänzende Oberfläche ohne qualitätsmindernde Ausschwitzerscheinungen und ohne die gefürchteten "Notenlinien" herstellen. Dabei ist unerwarteterweise die Haftung an der Papier- oder Filmunterlage nicht verschlechtert sondern sogar leicht verbessert, und es werden trotz prinzipieller Unverträglichkeit des fluorierten Polymers mit dem Polyolefinharz keine Inhomogenitäten im extrudierten Film beobachtet. Kleine Beimischungen von Salzen höherer Fettsäuren, z-B. Magnesiumstearat, die als Dispergiermittel für Pigment oder als Neutralisationskomponente für Katalysatorreste gelegentlich in Polyolefinmischungen vorhanden sind, werden ohne Nachteile vertragen, zumal sie in Mengen vorliegen, die unter 0,3 Gew.-% bleiben. Auf die unerwünschten Fettsäureamide und Fettsäureester kann vollständig verzichtet werden und auch Fettsäuresalze sind aus Gründen der Trennwirkung überflüssig.

Das Ergebnis ist vor allem deshalb überraschend, weil die Trennung der Polyolefinmischung von der Kühlwalze leicht und ohne Rückstandsbildung geschieht aber die Haftung zwischen Substrat und Beschichtung sogar verbessert ist. Auch die Haftung der fotografischen Schichten auf einer erfindungsgemäßen, fluoriertes Polymer enthaltenden Polyolefinschicht ist nicht beeinträchtigt.

Hinsichtlich des für die Extrusionsbeschichtung verwendeten Polyolefinharzes bestehen keine besonderen Beschränkungen. Es können alle für die Extrusionsbeschichtung mit Breitschlitzdüse bereits beschriebenen Polyolefinharze verwendet werden, sofern ihr Schmeizindex zwischen 1 und 35 g/10 min liegt. Dies kann Polyethylen (HDPE, LDPE, LLDPE), Polypropylen, lonomerharz oder ein anderes Olefin-Copolymerharz sein. Entscheidend ist, daß das Harz sich für das Verfahren der Schmelzbeschichtung eignet und die erzeugte Schicht nach Abkühlung nicht mehr klebend ist. Die Erfindung wird durch die folgenden Beispiele erläutert.

### Bedeutung der verwendeten Abkürzungen:

LDPE = Niederdichtes Polyethylen
LLDPE = Lineares niederdichtes Polyethylen
HDPE = Hochdichtes Polyethylen
d = Dichte (g/cm3)
MFI = Schmelzindex (g/10 min.)
M̅G̅ = durchschnittliches Molekulargewicht

### Beschreibung der Beispiele

Für die Zusammenstellung der in den Beispielen aufgeführten Mischungen wurden die folgenden Fluorpolymer-, Hilfsmittel-und Weißpigment-Vormischungen verwendet:

### Fluorpolymer-Vormischungen

Hilfsmittel-Vormischungen H 1:
98,65 Gew.-% LDPE; d=0,915 g/cm³, MFI=15g/10 min. 1,3 Gew.-% Ultramarinblau
0,05 Gew.-% Polypropylenglykol; M̅G̅~ 6000
H 2:
98,3 Gew.-% LDPE, wie in H 1
1,3 Gew.-% Ultramarinblau
0,4 Gew.-% Polyethylenglycol; M̅G̅~ 10.000
H 3:
98,2 Gew.-% LDPE, wie in H 1
1,3 Gew.-% Ultramarinblau
0,5 Gew.-% Erucasäureamid
Weißpigment-Vormischunger
W 1:
49,9 Gew.-% LDPE, d=0,915 g/cm³, MFI= 8g/10 min.
49,9 Gew.-% Titandioxid, Rutiltyp, mit Al₂O₃ oberflächenbehandelt
0,2 Gew.-% Magnesiumstearat
W 2:
49,0 Gew.-% LDPE, wie in W 1
49,0 Gew.-% Titandioxid, wie in W 1
2,0 Gew.-% Magnesiumstearat
W 3:
50,0 Gew.-% LDPE, wie in W 1
50,0 Gew.-% Titandioxid, wie in W 1
W 4:
50,0 Gew.-% LDPE. wie in W 1
50,0 Gew.-% Titandioxid, Anatastyp, mit Al₂O₃ und organischer Oberflächenbehandlung
W5:
50,0 Gew.-% LLDPE; d=0,920 g/cm³, MFI= 4,4 g/10·min. (Copolymer mit 3,2 Mol-% Okten)
50,0 Gew.-% Titandioxid, wie in W 1

### Beispiel 1

Ein Basispapier für fotografische Schichtträger mit einer flächenbezogenen Masse von 170g/m² wurde nach Corona-Vorbehandlung auf der Rückseite mit 30 g/m² folgender Mischungen beschichtet, wobei mittels einer mattierten Kühlwalze diesen Beschichtungen eine matte Oberfläche gegeben wurde:
70 Gew.-% HDPE; d= 0,950 g/cm³, MFI= 10 g/10 min.
30 Gew.-% LDPE; d= 0,924 g/cm³, MFI= 4 g/10 min.
Unmittelbar anschließend erfolgte nach Corona-Vorbehandlung die Beschichtung der Vorderseite mit 30g/m² der folgenden Mischungen, wobei mittels einer hochglänzenden Kühlwalze diesen Beschichtungen eine glänzende Oberfläche gegeben wurde:

### Beispiel 2

Das Fotobasispapier aus Beispiel 1 wurde auf der Rückseite beschichtet wie in Beispiel 1.

Unmittelbar anschließend erfolgte nach Corona-Vorbehandlung die Beschichtung der Vorderseite mit 30 g/m² der folgenden Mischungen, wobei mittels einer hochglänzenden Kühlwalze diesen Beschichtungen eine glänzende Oberfläche gegeben wurde:

### Beispiel 3

Ein Basispapier für fotografische Schichtträger mit einer flächenbezogenen Masse von 110 g/m² wurde nach Corona-Vorbehandlung auf der Rückseite mit 22 g/m² folgender Mischungen beschichtet, wobei mittels einer mattierten Kühlwalze diesen Beschichtungen eine matte Oberfläche gegeben wurde:
69,9 Gew.-% HDPE; d= 0,950 g/cm³, MFI= 10 g/10 min.
27,1 Gew.-% LDPE; d= 0,924 g/cm³, MFI= 4 g/10 min.
3,0 Gew.-% Fluorpolymer-Vormischung F1
   Unmittelbar anschließend erfolgte nach Corona-Vorbehandlung die Beschichtung der Vorderseite mit 25 g/m² der folgenden Mischungen, wobei mittels mattierter oder hochglänzender Kühlwalze diesen Beschichtungen matte oder glänzende Oberflächen gegeben wurden:

### Beschreibung der Prüfmethoden

Filmhaftung:
Die Haftung des Polyolefinharzfilms auf dem Basispapier wird beurteilt durch Abziehen eines 10 mm breiten Streifens im-Winkel von 180° In Laufrichtung der Beschichtung. Erteilt werden Noten von 1 bis 5, wobei Note 1 eine sehr gute Haftung und Note 5 keine Haftung bedeuten.

Notenlinien:
Sie verlaufen quer zur Bahnrichtung in Abständen von etwa 1 mm und sind auf der glänzenden Oberfläche bei schrägem Lichteinfall sichtbar. Die Beurteilungen lauten deutlich, schwach und keine.

### Störungen: ( durch flüchtige Bestandteile)

Angegeben wird die Bahnlänge, die störungsfrei beschichtet werden konnte, bevor wegen Kondensatbildung, Kühlwalzenbelegung oder matter Stellen auf der glänzenden Oberfläche des beschichteten Basispaieres Reinigungsmaßnahmen ergriffen werden müssen. Bei allen Beispielen betrug die Kühlwassertemperatur der Kühlwalze +10_{°}C.

Die Ergebnisse zeigen, daß durch Zusatz von Fluorpolymeren zu den Mischungen der Anteil niedermolekularer Trennmittel deutlich verringert oder sogar ganz vermieden werden kann, ohne daß die Oberfläche der Beschichtungen Notenlinien aufweist.

Durch Verminderung oder Verzicht auf niedermolekulare Trennmittel treten auch bei den hohen Schmelztemperaturen nahezu keine Ausschwitzerscheinungen auf, so daß sich aufwendige Reinigungsarbeiten während einer Produktion weitgehend erübrigen.

Trotz der durch Zusatz von Fluorpolymere erleichterten Abtrennung der Polyolefinschichten von Kühlwalzen ist die Haftung dieser Schichten auf dem Basispapier verbessert.

## Patentansprüche

1. Trägermaterial für fotografische Schichten, bestehend aus einem mittels Schmelzextrusionsbeschichtung ein- oder beidseitig mit Polyolefinharz überzogenem Papier- oder Filmmaterial, dadurch gekennzeichnet, daß wenigstens eine der äußeren Polyolefinschichten ein fluorhaltiges Polymer enthält.

2. Trägermaterial nach Anspruch 1, dadurch gekennzeichnet, daß das fluorhaltige Polymer in einer Menge von 40 bis 1500 ppm bezogen auf die Polyolefinbeschichtungsmasse enthalten ist.

3. Trägermaterial nach Anspruch 1, dadurch gekennzeichnet, daß das fluorhaltige Polymer ein Polymerisat oder Copolymerisat mit einem Fluorgehalt von 30 - 76 Gew.-% ist.

4. Trägermaterial nach Anspruch 1, dadurch gekennzeichnet, daß das fluorhaltige Polymer ein Polymerisat oder Copolymerisat von Vinylfluorid, Vinylidenfluorid, Tetrafluorethylen, Trifluorchlorethylen oder Hexafluorpropylen ist.

5. Trägermaterial nach Anspruch 1, dadurch gekennzeichnet, daß die Polyolefinschicht wenigstens einen, weiteren funktionsbedingten Zusatz wie farbige Pigmente, Dispergierhilfsmittel, optische Aufheller, Antioxidantien, Trennmittel wie Polytethylenglykol oder Polypropylenglykol oder ein Ethylenoxid-/ Propylenoxidcopolymer enthält

6. Trägermaterial nach Anspruch 5, dadurch gekennzeichnet, daß ein weiterer Zusatz ein Polyetherglykol ist.

7. Trägermaterial für fotografische Schichten aus einem ein- oder beidseitig mit Polyolefinharz überzogenem Papier- oder Filmmaterial, bei dem wenigstens eine der Polyolefinschichten ein weißes Pigment enthält nach Anspruch 1, dadurch gekennzeichnet, daß die das weiße Pigment enthaltende Polyolefinschicht ein fluorhaltiges Polymer mit einem Fluorgehalt von 30 -76 Gew.-% enthält.

8. Trägermaterial nach Anspruch 7, dadurch gekennzeichnet, daß die Menge des fluorhaltigen Polymers 40 -1500 ppm der pigmenthaltigen Polyolefinschicht ausmacht.

9. Trägermaterial nach Anspruch 7, dadurch gekennzeichnet, daß das fluorhaltige Polymer ein Polymerisat oder Copolymerisat von Vinylfluorid, Vinylidenfluorid, Trifluorchlorethylen oder Hexafluorpropylen ist

10. Trägermaterial nach Anspruch 7, dadurch gekennzeichnet, daß die das weiße Pigment enthaltende Polyolefinschicht zusätzlich wenigstens ein farbiges Pigment vom Blau-, Rot- oder Violettyp enthält.

11. Trägermaterial nach Anspruch 2, dadurch gekennzeichnet, daß die Harzschicht zusätzlich 10 - 1000 ppm eines Polyetherglykols enthält.

12. Trägermaterial nach einem der Ansprüche 7 und 10, dadurch gekennzeichnet, daß die Harzschicht zusätzlich wenigstens ein durch den Pigmentzusatz bedingtes Dispergiermittel enthält.

13. Verfahren zur Herstellung eines mit Polyolefinharz beschichteten Trägermaterials für fotografische Schichten, bei dem wenigstens eine ein weißes Pigment enthaltende Polyolefinschicht mittels Extrusionsbeschichtung auf einem Substrat gebildet wird, dadurch gekennzeichnet, daß der Polyolefinbeschichtungsmischung vor der Extrusion ein fluorhaltiges Polymer in Form einer Vormischung mit Polyethylen beigemischt wird.

14. Verfahren nach Anspruch 14, dadurch gekennzeichnet, daß die Vormischung aus 1 - 5 Gew.-% fluorhaltigem Polymer und 95 bis 99 Gew.-% Polyethylen besteht.

15. Verfahren nach Anspruch 14, dadurch gekennzeichnet, daß der Polyolefinbeschichtungsmischung soviel der Vormischung des fluorhaltigen Polymers beigemischt wird, daß die Harzschicht auf dem Substrat 40 - -1500 ppm an fluoriertem Polymer enthält.

16. Verfahren nach Anspruch 14, dadurch gekennzeichnet, daß als fluorhaltiges Polymer ein Polymer mit einem Fluorgehalt von 30 - 76 Gew.-% verwendet wird.

## Revendications

1. Support pour couches photographiques comprenant un film ou papier revêtu, par couchage par extrusion à l'état fondu, sur une ou sur les deux faces, d'une résine polyoléfinique caractérisé en ce que au moins une des couches polyoléfiniques extérieures contient un polymère fluoré.

2. Support selon la revendication 1, caractérisé en ce que le polymère fluoré est présent en quantité de 40 à 1500 ppm basée sur la masse de la couche polyoléfinique.

3. Support selon la revendication 1, caractérisé en ce que le polymère contenant le fluor est un produit de polymérisation ou de copolymérisation ayant un contenu en fluor de 30 à 76% en poids.

4. Support selon la revendication 1, caractérisé en ce que le polymère contenant le fluor est un produit de polymérisation ou de copolymérisation du fluorure de vinyle, du fluorure de vinylidène, du tétra- fluoroéthylène, du trifluoroéthylène ou de l'hexafluoropropylène.

5. Support selon la revendication 1, caractérisé en ce que la couche polyoléfinique contient au moins un additif fonctionnel tel qu'un pigment coloré, un agent de dispersion, un azurant optique, un agent antioxydant, un agent de séparation comme le polyéthylèneglycol ou le polypropyleneglycol ou un polymère dérivé de l'oxyde d'éthylène.ou de propylène.

6. Support selon la revendication 5, caractérisé en ce qu'un additif supplémentaire est un polyétherglycol.

7. Support pour couches photographiques comprenant un film ou papier revêtu, sur une ou sur les deux faces, d'une résine polyoléfinique dans lequel au moins une des couches polyoléfiniques contient un pigment blanc selon la revendication 1 caractérisé en ce que la couche contenant le pigment blanc contient un polymère fluoré ayant un contenu en fluor de 30 à 76% en poids.

8. Support selon la revendication 7, caractérisé en ce que le polymère fluoré est présent en quantité de 40 à 1500 ppm basé sur la masse de la couche polyoléfinique contenant le pigment.

9. Support selon la revendication 7, caractérisé en ce que le polymère fluoré est un produit de polymérisation ou de copolymérisation du fluorure de vinyle, du fluorure de vinylidène, du trifluoroéthylène ou de l'hexafluoropropylène.

10. Support selon la revendication 7, caractérisé en ce que la couche oléfinique comportant le pigment blanc comporte en plus un pigment coloré du type bleu, rouge ou violet.

11. Support selon la revendication 8, caractérisé en ce que la couche de résine comporte en plus de 10 - 1000 ppm d'un polyétherglycol.

12. Support selon une des revendications 7 et 10, caractérisé en ce que la couche de résine comporte en plus au moins un dispersant approprié pour l'additif de pigment.

13. Procédé de fabrication d'un support pour couche photographique revêtu d'une résine polyoléfinique, dans lequel au moins une couche polyoléfinique contenant un pigment blanc a été produit par couchage par extrusion sur un substrat, caractérisé en ce que le mélange de recouvrement polyoléfinique est mélangé avant l'extrusion avec un polymère fluoré présent sous forme d'un pré-mélange avec du polyéthylène.

14. Procédé selon la revendication 13 caractérisé en ce que le prémélange est constitué de 1 à 5% en poids de polymère fluoré et de 95 à 99% en poids de polyéthylène.

15. Procédé selon la revendication 14, caractérisé en ce que le mélange de recouvrement polyoléfinique est mélangé avec une quantité telle de prémélange de polymère fluoré, de façon à ce que la couche de résine sur le substrat comporte de 40 à 1500 ppm de polymère fluoré.

16. Procédé selon la revendication 14, caractérisé en ce que le polymère fluoré utilisé est un polymère ayant un contenu en fluor de 30 à 76% en poids.

## Claims

1. Base for photographic coatings, consisting of a paper or film material coated on one or both sides with polyolefin resin by means of fusion-extrusion coating, characterised in that at least one of the outer polyolefin coatings contains a fluorine-containing polymer.

2. Base according to claim 1, characterised in that the fluorine-containing polymer is contained in a quantity of 40 to 1500 ppm, related to the quantity of polyolefin coating.

3. Base according to claim 1, characterised in that the fluorine-containing polymer is a polymerisate or copolymerisate with a fluorine content of 30-76 wt. %.

4. Base according to claim 1, characterised in that the fluorine-containing polymer is a polymerisate or copolymerisate of vinyl fluoride, vinylidene fluoride, tetrafluoroethylene, trifluorochloroethylene or hexafluoropropylene.

5. Base according to claim 1, characterised in that the polyolefin coating contains at least one further functional additive, such as coloured pigments, dispersion aids, optical brighteners, anti-oxidants, separating agents such as polyethylene glycol or polypropylene glycol or an ethylene oxide/propylene oxide copolymer.

6. Base according to claim 5, characterised in that a polyether glycol is a further additive.

7. Base for photographic coatings according to claim 1, made of a paper or film material coated on one or both sides with polyolefin resin, in which at least one of the polyolefin coatings contains a white pigment, characterised in that the polyolefin coating containing the white pigment contains a fluorine-containing polymer with a fluorine content of 30-76 wt. %.

8. Base according to claim 7, characterised in that the quantity of the fluorine-containing polymer amounts to 40-1500 ppm of the pigment-containing polyolefin layer.

9. Base according to claim 7, characterised in that the fluorine-containing polymer is a polymerisate or copolymerisate of vinyl fluoride, vinylidene fluoride, trifluorochloroethylene or hexafluoropropylene.

10. Base according to claim 7, characterised in that the polyolefin layer containing the white pigment additionally contains at least one colour pigment of the blue, red or violet type.

11. Base according to claim 8, characterised in that the resin layer additionally contains 10-1000 ppm of a polyether glycol.

12. Base according to one of claims 7 and 10, characterised in that the resin layer additionally contains at least one dispersing agent necessitated by the pigment addition.

13. Process for the production of a base coated with polyolefin resin, for photographic coatings, in which at least one polyolefin layer containing a white pigment is formed by means of extrusion coating on a substrate, characterised in that a fluorine-containing polymer in the form of a pre-mixture with polyethylene is admixed to the- polyolefin coating mixture before the extrusion.

14. Process according to claim 13, characterised in that the pre-mixture consists of 1-5 wt. % of fluorine-containing polymer and 95 to 99 wt. % of polyethylene.

15. Process according to claim 14, characterised in that sufficient of the pre-mixture of the fluorine-containing polymer is admixed to the polyolefin coating mixture that the resin layer on the substrate contains 40-1500 ppm of fluorinated polymer.

16. Process according to claim 14, characterised in that the fluorine-containing polymer is a polymer having a fluorine content of 30-76 wt. %.
